# EUROPÄISCHE PATENTSCHRIFT

(11) **EP 1 630 276 B1**
(45) Veröffentlichungstag und Bekanntmachung des Hinweises auf die Patenterteilung: **06.04.2011**
(21) Anmeldenummer: 05018023.1
(22) Anmeldetag: 19.08.2005
(51) Int. Cl.: D04H 1/42, D04H 1/46, D06Q 1/08

(54) **Wattepad**
Cotton pad
pad en cotton

(30) Priorität: 30.08.2004 DE 102004042896
(43) Veröffentlichungstag der Anmeldung: 01.03.2006
(73) Patentinhaber: Paul Hartmann AG, 89522 Heidenheim (DE)
(72) Erfinder: Römpp, Angela, 73119 Zell u. A. (DE); Stein, Heike, 73447 Oberkochen (DE); Mangold, Rainer, Dr., 89542 Herbrechtlingen (DE)
(74) Vertreter: Dreiss

(56) Entgegenhaltungen:
- WO-A-97/20107
- WO-A-03/090653

## Beschreibung

Die Erfindung betrifft ein kosmetisches Wattepad mit wenigstens einer Faservlieslage und einer ersten und einer zweiten Seite und mit einer Prägestruktur auf wenigstens einer Seite, gegebenenfalls mit einer zusätzlichen durch Wasserstrahlvernadelung gebildeten Feinrillenstruktur auf einer oder beiden Oberflächen.

Kosmetische Wattepads haben einen vielfältigen Einsatzbereich. So werden Wattepads zur Reinigung der Haut verwendet, wobei die Haut auch von hauteigenen Absonderungen, wie Fett, befreit wird oder es werden zuvor aufgetragene Schichten, wie Schminke oder Masken, abgewischt. Für Reinigungszwecke werden Wattepads oftmals mit einer die Reinigung unterstützenden Flüssigkeit, wie z. B. Wasser, lösungsmittelhaltige Lotionen oder dergleichen, benetzt oder getränkt. Wattepads dienen oftmals auch als Hilfsmittel zum Auftragen von kosmetischen Produkten, wie z. B. Cremes, auf die Haut. Es ist auch denkbar, dass Wattepads auf die Hautoberfläche aufgelegt werden und dann als Verteilungsmittel für kosmetische Extrakte, die auf das Wattepad aufgegeben werden, dienen. Auch für medizinische Anwendungen kommen kosmetische Wattepads in Betracht.

Aus den vorausgehend beschriebenen Verwendungen ergeben sich spezifische Anforderungen an ein Wattepad. Es soll dem Benutzer eine weiche Anfühlung vermitteln, dabei aber dennoch eine gute Reinigungswirkung verbunden mit einer hohen Stabilität und Festigkeit aufweisen. Darüber hinaus soll eine hinreichende Saugfähigkeit und Flüssigkeitshaltefähigkeit gegeben sein.

Aus EP 1 106 723 A1 ist es bereits bekannt, eine oder beide Seiten eines Wattepads mit einer Wasserstrahlvernadelung zu versehen, die auf den Oberflächen ein feines Rillenmuster bildet und eine Einbindung der Fasern an der Oberfläche bewirkt, so dass das Wattepad weniger zum Ausflusen neigt.

Daneben sind Wattepads mit durchgehend geprägten Oberflächen bekannt, wobei unter "geprägt" hierbei Vertiefungen mit einer Tiefe von größer 0,2 mm, inbesondere von wenigstens 0,25 mm, insbesondere von wenigstens 0,35 mm verstanden werden, also Vertiefungen, die eine größere Tiefe aufweisen als die dem Fachmann bekannte, durch Wasserstrahlvernadelung erzeugte Feinrillenstruktur mit einer Tiefe von lediglich 0,05 - 0,2 mm. Dabei kann ein bereits vorverfestigtes Vliesmaterial insbesondere mit Hilfe eines Prägekalanders, gegebenenfalls auch unter Einwirkung von Wärme, mit einer Prägestruktur versehen werden. Geprägte Oberflächen lassen sich auch mittels Wasserstrahlvernadelung, insbesondere unter Anwendung der Siebtrommeltechnologie erzeugen, so wie in EP 1 320 226 A2 beschrieben. Durch Prägeverfahren lassen sich an sich beliebige und komplexe Oberflächenstrukturen erzeugen, wobei mit zunehmendem Flächenanteil der Prägestrukturen die Oberfläche des Wattepads zunehmend verhärtet wird, so dass sie weniger geeignet sind, eine weiche Anfühlung zu vermitteln. Beispielsweise offenbart EP 1 310 226 A2 ein kosmetisches Wattepad, dessen beide Seiten mit einer durch Wasserstrahlvernadelung hergestellten Feinrillenstruktur versehen sind und wobei zusätzlich auf wenigstens einer Seite eine der Feinrillenstruktur überlagerte geprägte Struktur von Stegen und Vertiefungen ausgebildet ist. Diese Prägestruktur wird im Zuge der Herstellung des Wattepads vor dem Ausstanzen der einzelnen Pads aus einer Flachmaterialbahn auf diese Flachmaterialbahn aufgebracht, so dass die einzelnen Wattepads dann mit eher zufälliger Orientierung zu der Prägestruktur aus der geprägten Flachmaterialbahn herausgestanzt werden. Dies führt dazu, dass sich die Prägestruktur über den Rand der Wattepads hinweg erstreckt oder anders ausgedrückt der Stanzschnitt durch die Prägestruktur oder deren Prägelinien oder -punkte hindurch geht. Die Prägestruktur erstreckt sich also über die gesamte Oberfläche bis in den Rand hinein. Eine solche Randverprägung führt zu einem als hart empfundenen oder mit harten Stellen zum Teil sogar mit scharfkantigen Stellen empfundenen Rand des Wattepads, was als nachteilig anzusehen ist.

Ein weiteres Beispiel eines solchen Wattepads ist aus EP 1 106 723 B1 bekannt.

Auch EP 0 405 043 B1 offenbart Wattepads mit einem Prägemuster, insbesondere in Form eines Waffelmusters, welches sich über die Ränder erstreckt, und lehrt zudem, die Randpartien der äußeren Materialschichten miteinander zu verbinden, und zwar durch Prägung oder durch Verwendung geeigneter Stanzmesser, mit dem Ziel dass das Produkt rundherum verschlossen ist. Auch hierbei kommt es zu einem mitunter scharfkantigen Randverlauf.

Mit WO 03/090653 wird der Vorschlag unterbreitet, dass ein Wattepad an seinem Umfang über einen in Umfangsrichtung durchgehenden Verdichtungsbereich verfügt, der jedoch in einem radialen Abstand zum Umfangsrand des Wattepads vorgesehen sein soll. Auf diese Weise sollen mehrere Materiallagen des Wattepads miteinander verbunden werden, wobei Fasern, die sich von diesem Verdichtungsbereich nach außen zum Rand hin erstrecken und eine entsprechende Länge aufweisen, nicht steif sondern vielmehr leicht biegbar sind. Das Wattepad soll also mit einer in Umfangsrichtung umlaufenden Randverprägung versehen werden, die nicht unmittelbar den Rand bildet, sondern geringfügig radial innerhalb des Rands verläuft.

Ein auf dem Markt unter dem Markennamen "Doulys" Coton Duo erhältliches Wattepad umfasst eine waffelmusterartige Prägestruktur die sich über eine gesamte Seite also wiederum bis zum Rand des Wattepads erstreckt, was zu den eingangs genannten Unzulänglichkeiten führt.

Der vorliegenden Erfindung liegt die Aufgabe zugrunde, ein Wattepad der eingangs genannten Art dahingehend zu verbessern, dass es einerseits eine weiche Anfühlung vermittelt, und zwar auch im Randbereich, und dass andererseits durch Verwendung einer Prägestruktur eine solche Padverfestigung erreicht werden kann, die sich bei der Verwendung des Wattepads durch den Benutzer als hinreichend erweist.

Diese Aufgabe wird durch ein Wattepad mit den Merkmalen des Anprunchs 1 gelöst.

Die erfindungsgemäßen Wattepads haben vorzugsweise eine kreisförmige Form, vorzugsweise sind auch ovale Formen, ebenso quadratische oder rechteckige Formen denkbar. Vorzugsweise haben die kreisförmigen Wattepads einen Durchmesser von 5-7 cm. Ovale Pads umfassen eine Fläche mit den Maßen von vorzugsweise (60 - 80 mm) x (80 - 100 mm). Quadratische Pads haben vorzugsweise eine Seitenlänge zwischen 60 - 80 mm, insbesondere von 75 mm. Rechteckige Pads haben eine Fläche mit Maßen von vorzugsweise (70 - 100 mm) x (90 mm - 120 mm), insbesondere (85 mm - 95 mm)x(105 mm -115 mm).

Die Flächengewichte der Wattepads betragen vorteilhafterweise zwischen 70 und 350 g/m², insbesondere zwischen 100 - 300 g/m², ganz insbesondere zwischen 150 - 250 g/m².

Wenn vorstehend von Wattepads die Rede ist, so werden hierunter zwar im allgemeinen absorbierende padförmige Faservliesartikel verstanden, deren Faseranteil aus Baumwollfasern gebildet ist. Es sei aber ausdrücklich darauf hingewiesen, dass auch ein padförmiger Faservliesartikel, dessen Faseranteil aus anderen zellulosischen Fasern gebildet ist, oder der außer zellulosischen Fasern noch Zusätze synthetischer Fasern wie z.B. thermoplastische Fasern beispielsweise aus Polyester, Polyamid, Polyacryl, Polyolefinen, Polyurethan, auch als Mehrkomponentenfasern, insbesondere als Bikomponentenfaser, und vorzugsweise als Mikrofasern mit einer Faserstärke von ≤ 1 dtex, insbesondere Mikrostapelfasern einer Länge von wenigstens 7mm, umfasst, als Wattepad im Sinne der vorstehenden Erfindung und auch im Sinne der Verkehrsgewohnheiten bezeichnet wird.

Die erfindungsgemäßen Wattepads mit Zusätzen synthetischer Fasern umfassen insbesondere bis zu 95 Gew-%, insbesondere bis zu 72 Gew-%, weiter insbesondere 15-65 Gew-%, und weiter insbesondere 50-65 Gew-% Baumwollfasern. Wattepads mit wärmeschmelzbare Bindefasern, insbesondere Mehrkomponentenfasern, ganz insbesondere Bikomponentenfasern haben einen gewichtsprozentualen Bindefaseranteil von vorzugsweise 10-20 Gew-%, insbesondere 12-18 Gew-%, ganz insbesondere 12-15 Gew-%.

Wattepads mit Mikrofasern, inbesondere Mikrostapelfasern, weisen insbesondere zu 40-90 Gew-%, insbesondere 15-85 Gew-%, weiter insbesondere 15-65 Gew.-% und weiter insbesondere 20-30 Gew.-% Mikrofasern in der Faservlieslage auf.

Eine besonders vorteilhafte Zusammensetzung kann dabei 55-70 Gew.-% Baumwollkämmlinge, 20-30 Gew.-% PES-Mikrostapelfasern und 10-16 Gew.-% CO-PES/PES-Bikomponentenfasern umfassen.

Eine weitere beispielhafte vorteilhafte Zusammensetzung umfasst 80-90 Gew-% Baumwolle und 10-20 Gew-% thermoplastische Bikomponentenfasern.

Zumindest grundsätzlich wäre auch die Herstellung eines padförmigen Faservliesartikels denkbar, der zum überwiegenden Teil aus synthetischen Fasern gebildet ist. Solchenfalls müssten aber in ganz erheblichem Maße Hydrophilierungsmittel eingesetzt werden, um zu einem absorbierenden saugfähigen Artikel zu gelangen, weshalb üblicherweise bei der Herstellung von Wattepads zellulosische Fasern und vorzugsweise Baumwollfasern als natürliche hydrophile Fasern eingesetzt werden. Wattepads mit einem hohen, vorzugsweise 100 % betragenden Baumwollfaseranteil werden im Hinblick auf eine weiche Anfühlung und ein gutes Flüssigkeitsaufnahmeverhalten bevorzugt.

Mit der Erfindung wird also vorgeschlagen, dass die Prägestruktur nicht die gesamte Oberfläche der betrachteten Seite des Wattepads überfängt und sich auch nicht bis zum Umfangsrand hin oder in einem Umfangsrandabschnitt erstreckt, sondern dass die Prägestruktur vollumfänglich, also in Umfangsrichtung durchgehend von einem nicht geprägten Bereich der vorstehend genannten Abmessung (radial außen) umgeben ist. Die auf der betreffenden Seite vorgesehene Prägestruktur ist also zumindest abschnittsweise weiter als 5 mm vom Rand des Wattepads entfernt. Sie kommt dem Rand also zumindest abschnittsweise nicht näher als 5 mm.

Das erfindungsgemäße Wattepad zeichnet sich einerseits durch einen sehr weichen Rand aus, da keine Prägelinien oder Prägestrukturen sich in den Rand erstrecken und dort von einem das Wattepad vereinzelnden Stanzschnitt erfasst werden. Andererseits wird durch die auf einer Seite des Wattepads vorgesehene und voll umfänglich von nicht geprägten Bereichen umgebene Prägestruktur ein hinreichender Zusammenhalt und eine hinreichende Festigkeit des Wattepads erreicht.

Wenn vorausgehend davon die Rede ist, dass die radiale Erstreckung des nicht geprägten Bereichs ausgehend vom Rand zumindest abschnittsweise wenigstens 5 mm beträgt, so sei hierdurch zum Ausdruck gebracht, dass dieser nicht geprägte Bereich nicht über den gesamten Umfang des Wattepads also 360°, diese radiale Tiefe oder Erstreckung von wenigstens 5 mm aufweisen muss. Es erweist sich als vorteilhaft, wenn der nicht geprägte Bereich über einen Abschnitt von wenigstens 180° in Umfangsrichtung, insbesondere von wenigstens 270°, insbesondere von wenigstens 280°, insbesondere von wenigstens 290°, insbesondere von wenigstens 300°, insbesondere von wenigstens 310° die radiale Erstreckung vom Rand nach innen von wenigstens 5 mm aufweist. Der jeweilige erwähnte Abschnitt kann sich auch aus einzelnen in Umfangsrichtung alternierenden Teilabschnitten zusammensetzen.

In Weiterbildung der Erfindung erweist es sich als vorteilhaft, wenn die radiale Erstreckung des nicht geprägten Bereichs ausgehend vom Rand nach radial innen über die gesamte Umfangsrichtung wenigstens 3 mm, insbesondere wenigstens 4 mm und weiter insbesondere wenigstens 5 mm beträgt.

Nach einer weiteren vorteilhaften Variante beträgt die radiale Erstreckung ausgehend vom Rand zumindest abschnittsweise wenigstens 8 mm, wobei vorteilhafterweise der nicht geprägte Bereich über einen Abschnitt von wenigstens 180° in Umfangsrichtung, insbesondere von wenigstens 190°, insbesondere von wenigstens 200° eine radiale Erstreckung vom Rand nach innen von wenigstens 8 mm aufweist.

In noch weiterer Ausbildung der Erfindung beträgt die radiale Erstreckung des nicht geprägten Bereichs ausgehend vom Rand nach innen zumindest abschnittsweise wenigstens 10 mm, wobei der nicht geprägte Bereich vorzugsweise über einen Abschnitt von wenigstens 120° in Umfangsrichtung, insbesondere von wenigstens 150°, insbesondere von wenigstens 160° eine radiale Erstreckung vom Rand nach innen von wenigstens 10 mm aufweist.

Mit der vorliegenden Erfindung wurde auch erkannt, dass der gesamte prozentuale Flächenanteil der Prägelinien oder Prägestellen durchaus nicht sehr hoch zu sein braucht und dass - was im folgenden noch erläutert werden wird - Prägestrukturen entgegen weit verbreiteter Ansicht sich eher nicht dazu eignen, Make-up oder dergleichen aufzunehmen, sondern eher die Reinigungswirkung verschlechtern. Bei einer vorteilhaften Ausführungsform des erfindungsgemäßen wattepads umfasst die Prägestruktur eine Fläche der Prägelinien oder Prägestellen von nur 1% bis 8%, insbesondere von 2% bis 6% und weiter insbesondere von 2,5% bis 4,5% der Oberfläche einer betreffenden Seite des Wattepads.

In noch weiterer Ausbildung des Erfindungsgedankens umfasst der nicht geprägte Bereich, welcher die Prägestruktur in Umfangsrichtung durchgehend umgibt, einen Flächenanteil von wenigstens 30 %, insbesondere von wenigstens 35 %, insbesondere von wenigstens 40 %, insbesondere von wenigstens 45 % und weiter insbesondere von wenigstens 48 %, insbesondere von wenigstens 50 % und weiter insbesondere von 50 % bis 65 % der Oberfläche der betreffenden Seite.

Die Prägestruktur kann an sich beliebig ausgebildet sein; sie kann gepunktet, gestrichelt oder auch als kontinuierliche Prägelinien ausgebildet sein. Sie kann mindestens eine geschlossene Struktur, etwa dem Umfang einer Sternstruktur oder einer Blumenstruktur folgend ausgebildet sein, oder sie kann einen in Umfangsrichtung unterbrochenen Abschnitt aufweisen. Die Prägestruktur kann dabei eine visuell oder taktil wahrnehmbare Information vermitteln, insbesondere ein Dekorationselement, weiter insbesondere einen Schriftzug darstellen. Als vorteilhaft haben sich Prägelinien einer Breite von 0,24 mm - 0,7 mm und insbesondere einer Länge von 0,24 mm - 130 mm, insbesondere einer Länge von 0,24 mm - 100 mm, insbesondere einer Länge von 0,24 mm - 80 mm, insbesondere von 0,24 mm - 60 mm, insbesondere von 0,24 mm - 50 mm, insbesondere von 0,24 mm - 40 mm, insbesondere von 0,24 mm - 30 mm, insbesondere von 1,5 mm - 20 mm und ganz insbesondere von 2 mm - 10 mm erwiesen. Bei einer loch- oder punktförmigen, insbesondere kreisförmigen Prägung haben sich Abmessungen von 0,24 mm - 0,7 mm als vorteilhaft erwiesen.

Die Prägestruktur kann in Form einer Vertiefung mit einer Tiefe von größer 0,2 mm, insbesondere von wenigstens 0,25 mm, weiter insbesondere von wenigstens 0,35 mm in einer Seite des Pads ausgebildet sein, oder sie kann durchgeprägt sein, so dass eine Öffnung in dem Wattepad gebildet wird. Die Prägestruktur kann dabei aus Prägungselementen von unterschiedlicher Tiefe zusammengesetzt sein. Insbesondere können sowohl Vertiefungen als auch Durchprägungen vorgesehen sein.

Wir bereits erwähnt handelt es sich bei Festigkeitseigenschaften von Wattepads und bei dem Erfordernis, eine möglichst weiche Anfühlung jedoch unter Beibehaltung einer guten Reinigungswirkung bereitzustellen, um konfliktierende Zielsetzungen: Testet man die innere Festigkeit von Wattepads, die ein Maß für den Widerstand gegen Delaminieren darstellt, so zeigen sich Wattepads mit einer Randverprägung als diesbezüglich sehr stabil, jedoch mit den eingangs erwähnten Nachteilen. Mit der vorliegenden Erfindung wurde festgestellt, dass sich durch die beanspruchte Ausbildung des Wattepads dennoch eine für die Gebrauchseigenschaften hinreichende innere Festigkeit von wenigstens 0,20 N/25,5cm², insbesondere von wenigstens 0,30 N/25,5cm², insbesondere von wenigstens 0,35 N/25,5cm², insbesondere von wenigstens 0,40 N/25,5cm² und insbesondere bis 1,5 N/25,5cm² und weiter insbesondere bis 1,0 N/25,5cm² erreichen lässt.

Es erweist sich des weiteren als vorteilhaft, dass bei dem erfindungsgemäßen Wattepad bei der Bestimmung der inneren Festigkeit die maximale Dehnungskraft erst bei oberhalb von 20 % Dehnung, insbesondere bei oberhalb von 25 % Dehnung und weiter insbesondere zwischen 30 % und 50 % Dehnung des Materials des Wattepads bezogen auf eine Einspannlänge von 15 mm, die aus Figur 8 ersehen werden kann, auftritt. Dies erweist sich bei einer beanspruchenden Benutzung des Wattepads als vorteilhaft, weil es als komfortabel und angenehm im Gebrauch empfunden wird. Bei Wattepads mit einer Umfangsrandverprägung aber auch bei Wattepads mit bis zum Umfangsrand erstreckter Prägestruktur wird die maximale Dehnungskraft bereits unterhalb von 20 % Dehnung, insbesondere etwa bei 15 % Dehnung erreicht. Dies vermittelt dem Benutzer die Empfindung eines wenig nachgiebigen Produkts.

Die Reißfestigkeit eines erfindungsgemäßen Wattepads im trockenen Zustand beträgt in Längsrichtung und vorzugsweise auch in Querrichtung von 5 bis 10 N/25 mm, wobei zur Bestimmung der Reißfestigkeit von aus dem Wattepad ausgestanzten Prüflingen einer Abmessung von 25 mm x 30 mm ausgegangen wurde. Die vorstehend genannten vorteilhaften Werte beziehen sich auf ein zu 100% aus Baumwollfasern gebildetes Wattepad einer Dicke von 2,3 bis 2,7 mm (ermittelt bei einem Prüfdruck von 0,5 kPa) Die Masse eines solchen Wattepads mit ca. 5,7 cm Durchmesser liegt bei ca. 0,5 bis 0,6 g.

### Test der inneren Festigkeit flächenhafter Faservliesartikel:

Hierfür kann eine Zugprüfmaschine nach DIN 51221, Klasse 1 sowie zwei Hilfsbleche und doppelseitiges Klebeband verwendet werden. Eine flächenhafte kreisscheibenförmige Probe von 57 mm Durchmesser wird mittels des doppelseitigen Klebebands zwischen ein oberes und ein unteres Hilfsblech geklebt, von dem senkrecht ein einspannbarer Haltesteg vorsteht (T-Form). Sollten nur kleinere Pads zur Verfügung stehen oder getestet werden können, so kann auch mit einer flächenhaften kreisscheibenförmigen Probe von 28,5 mm Durchmesser gearbeitet werden, wobei dies dann bei den Ergebnissen anzugeben wäre. Solchenfalls ist das Ergebnis auf eine Prüffläche von 25.5 cm² rechnerisch zu normieren. Die beiden Hilfsbleche werden in die Zugprüfmaschine eingespannt und dann mit einer Geschwindigkeit von 100 mm/min auseinanderbewegt; währenddessen wird die auftretende Zugkraft gemessen. Es wird dann die Höchstzugkraft ermittelt. Unter der Höchstzugkraft wird diejenige maximale Kraft verstanden, bei der der Zusammenhalt des Wattepads zerstört wird. Wenn zuvor höhere Kraftspitzen im Zuge der Dehnung gemessen werden, so stellen diese die Höchstzugkraft im Sinne dieser Prüfung dar.

Figuren 8 a) und b) zeigen schematisch den Versuchsaufbau. Man erkennt den kreisscheibenförmigen Prüfling in Form eines Wattepads 40, sowie daran angrenzend jeweils das doppelseitige Klebeband 42 und die Hilfsbleche 44, die mit ihrem abstehenden Steg 46 in Klemmaufnahmen 48 der Zugprüfmaschine eingespannt sind. Auch die Einspannlänge von 15 mm ist ersichtlich.

Bei dem doppelseitigen Klebeband handelt es sich um ein Klebeband der Firma 3M (Tape 410) mit Naturkautschuk als Klebebeschichtung und einer vorzugsweise definierten Klebekraft von 19,3 +/- 2,2 N/25 mm nach dem Deutschen Arzneibuch von 1996 (dort beschriebene Abziehmethode).

Zur Probenpräparation wird ein der Größe des Wattepads entsprechender Abschnitt des vorstehend erwähnten Doppelklebebands jeweils oben und unten auf die Wattevliesschicht der zu testenden Wattepads aufgeklebt. Der so erhaltene Verbund wird (nach Abziehen der äußeren Deckschichten des Klebebands) zwischen den zwei Hilfsblechen angeordnet und zentrisch positioniert. Sodann werden die Hilfsbleche mittels eines Gewichtes einer Masse von 1 kg 1 min lang beschwert, so dass der Verbund aus Wattepad und Doppelklebeband und Hilfsblechen innig miteinander verbunden wird. Dieser Verbund wird dann in die Zugprüfmaschine nach DIN 51221 eingespannt, und mit der erwähnten Geschwindigkeit von 100 mm/min werden die Klemmen auseinandergezogen und dabei die Zugkraft ermittelt. Aus wenigstens fünf Einzelmessungen wird der Mittelwert gebildet und in N angegeben.

Für die reproduzierbare Durchführung von Messungen wird die Klebekraft des doppelseitigen Klebebands nach der erwähnten Abziehmethode des Deutschen Arzneibuchs 1996 angegeben bzw. standardisiert. Hierfür wird diejenige Kraft gemessen, die erforderlich ist, um Klebebänder (z.B. Pflaster) von einem ebenen Untergrund im Winkel von 180° mit einer konstanten Geschwindigkeit abzuziehen. Wiederum wird eine Zugprüfmaschine nach DIN 51221 Klasse 1 hierfür verwandt. Es kommen Platten aus rostfreiem Stahl, 150 x 50 x 2 mm mechanisch poliert und in Längsrichtung geraut zum Einsatz.

Die Prüfung wird bei 23°C und 50 % relativer Luftfeuchte durchgeführt. Zuvor sind die Proben 24 Stunden lang unter diesen Standardbedingungen zu lagern. Die Stahlplatten werden vor Beginn mit einem Toluol getränkten Wattebausch gereinigt, dann werden sie in einem geeigneten Behältnis mit den Dämpfen von siedendem Toluol in Kontakt gebracht, ohne dass sie die Flüssigkeit jedoch direkt berühren. Die so erhaltenen Dämpfe streichen 5 min lang entlang der Plattenoberflächen. Danach werden die Platten 30 min lang im Standardklima erkalten gelassen.

Es werden dann Streifen von 400 mm Länge und vorgegebener Breite von der Rolle von 12,5 oder 25 mm, zugeschnitten und auf die gereinigten Metallplatten derart aufgebracht, dass Lufteinschlüsse vermieden werden. Mittels eines "Tape-Applicators" wird unter einem Druck von 20 N/cm Probenbreite der Klebebandstreifen angerollt (wobei das rückseitige Deckpapier des Klebebands noch nicht entfernt wurde). Nach 10 min Wartezeit erfolgt dann die Messung.

Zur Messung wird das obere freie Ende des Probenstreifens zurückgeschlagen und etwa 25 mm vom oberen Ende der Stahlplatte abgezogen. Dieses Ende der Stahlplatte wird in die obere Klemme der Zugprüfmaschine eingespannt und das zurückgeschlagene Ende des Probenstreifens wird in die untere Klemme der Zugprüfmaschine eingespannt. Der Abzugswinkel beträgt somit 180°, wobei darauf zu achten ist, dass die Probenrückseiten parallel zueinander sind, nicht jedoch aneinander reiben. Die Zugprüfmaschine wird auf eine Abzugsgeschwindigkeit von 300 +/- 30 mm/min eingestellt.

Zur Ermittlung der Klebekraft ist der Kraftverlauf zu ermitteln und aufzuzeichnen. Aus den erhaltenen Kraftspitzen ist dann die mittlere Klebekraft nach einem der nachfolgend beschriebenen Verfahren A) bis C) auszuwerten.

Bei abweichenden Kurvenverläufen ist gegebenenfalls nach den weiter unten beschriebenen Verfahren A oder B auszuwerten. In diesen Fällen ist das Auswerteverfahren bei der Resultatsangabe mit anzugeben.

### Auswerteverfahren C:

Dieses Verfahren ist anzuwenden, wenn das Diagramm mehr als 20 deutlich erkennbare Kraftspitzen aufweist.

Voraussetzung ist dabei, dass die innerhalb des Diagramms vorkommenden Schwankungen nicht periodisch auftreten. Ist das der Fall, ist das Auswerteverfahren B anzuwenden.

Ausgehend von der Mitte jener Diagrammlänge 1, die von der ersten Kraftspitze bis zum Abriss reicht, sind vier senkrechte Linien in gleichen Abständen von 1/10 dieser Diagrammlänge nach beiden Seiten einzureichen.

Diese Abstände sind auf ganze Millimeter aufzurunden. Die neun Spitzenwerte, die diesen Linien am nächsten liegen, sind zur Bestimmung der Klebkraft heranzuziehen.

Einzelne extrem aus dem Kurvenverlauf herausragende Spitzenwerte werden bei der Auswertung nicht mit berücksichtigt.

Das Ergebnis ist als Mittelwert von mindestens fünf Prüfungen in N/25 mm auf eine Nachkommastelle gerundet anzugeben.

Die Klebekraft wird wie folgt berechnet: $F = \frac{{\sum }_{i = 1}^{n} {F}_{i}}{n}$
Fᵢ= Kraftspitzen F₁, F₂ ..... Fn
n= Anzahl der ausgewerteten Kraftspitzen

Die Auswertung kann auch mit einem geeigneten PC-Programm erfolgen.

### Auswerteverfahren A:

Dieses Verfahren ist anzuwenden, wenn das Diagramm bis fünf deutlich unterscheidbare Kraftspitzen aufweist. Der Mittelwert aus den Werten dieser Kraftspitzen ist zu bestimmen.

In dem Fall, dass im Diagramm nur eine Kraftspitze auftritt, ist der entsprechende Wert als "Mittelwert" zu betrachten.

### Auswerteverfahren B:

Dieses Verfahren ist anzuwenden, wenn sechs bis zehn deutlich unterscheidbare Kraftspitzen im Diagramm erscheinen.

Die Spitzenwerte der mittleren 80 % jenes Diagrammbereichs, das mit der ersten Kraftspitze beginnt und mit dem Abriss endet, werden zur Bestimmung der Klebkraft herangezogen.

### Die vorstehende Beschreibung der Klebekraft dient, wie bereits erwähnt dazu, standardisierte reproduzierbare Bedingungen für das bei dem vorstehend beschriebenen Test der inneren Festigkeit zu verwendende Klebeband zu schaffen.

### Reißfestigkeit in Längs- und Querrichtung:

Die vorerwähnte Reißfestigkeit kann unter Verwendung einer genormten Zugprüfmaschine nach DIN 51221 nach der folgenden Prüfmethode ermittelt werden: Es werden aus zu prüfenden Wattepads, und zwar vorzugsweise aus einem mittleren Bereich der Wattepads Proben einer Einspannbreite von 25 mm und einer Einspannlänge von 30 mm herausgeschnitten, vorzugsweise herausgestanzt. Diese Proben werden in Klemmaufnahmen der erwähnten Zugprüfmaschine lotrecht eingespannt. Zur Durchführung der Messung werden die Klemmaufnahmen dann mit einer Prüfgeschwindigkeit von 100 mm/min in entgegengesetzten Richtungen, jedoch in Ebenenrichtung der eingespannten Probe auseinanderbewegt, und dabei wird die durch die Klemmen auf die Probe ausgeübte und in Ebenenrichtung wirkende Zugkraft ständig gemessen. Unter der Höchstzugkraft wird diejenige maximale Kraft verstanden, bei der das Wattepad zerreißt. Wenn zuvor höhere Kraftspitzen im Zuge der Dehnung gemessen werden, so stellen diese die Höchstzugkraft im Sinne dieser Prüfung dar. Man kann vorteilhafterweise bei Messungen der Längsund der Querrichtung, welche üblicherweise der Maschinenrichtung bzw. der Richtung quer hierzu entspricht, mehrere, insbesondere fünf, Einzelmessungen vornehmen und deren Mittelwert berechnen.

Wie eingangs bereits angedeutet wurde mit der vorliegenden Erfindung auch festgestellt, dass durch Prägung erhaltene Vertiefungen in einem Wattepad die Reinigungswirkung, also die Fähigkeit, Make-up oder Hautreste aufzunehmen, eher nachteilig beeinflussen. Dies wurde festgestellt, in dem Make-up auf einen Streifen von Ziegenglattleder aufgetragen wurde. Nach einer Antrocknung von 2 bis 2,5 Stunden wird über die mit Make-up versehene Stelle ein zuvor befeuchtetes Wattepad mit 5,7 cm Durchmesser, welches mittels doppelseitigen Klebebands mit einem Gewicht von 1 kg belastet ist, über die "geschminkte" Stelle des Ziegenglattleders unter Verwendung einer Zugprüfmaschine nach DIN 51221 mit einer Geschwindigkeit von 200 mm/Minute gezogen. Pro Wattepad werden 5 Abschminkversuche durchgeführt. Es kann dann die auf dem Ziegenleder verbleibende Menge an Make-up entweder visuell oder mittels eines Farbmessgeräts ermittelt werden. Man erkennt, dass Wattepads mit einem sehr großen Anteil von durch Prägung hergestellten Vertiefungen eine schlechtere Abreinigungswirkung haben. Betrachtet man das Wattepad danach, so erscheinen die durch Prägung gebildeten punkt-oder linienförmigen Vertiefungen deutlich heller, weil sich darin - entgegen weit verbreiteter Ansicht - kein Make-up angesammelt hat.

Es sei auch darauf hingewiesen, dass die Dicke von Wattepads - sofern sie in dieser Anmeldung erwähnt ist - unter Verwendung eines spezifischen Prüfdrucks von 0,5 kPa ermittelt worden ist. Die Dicke wird im trockenen Zustand aus Messungen von 10 aus einer Charge stammenden Wattepads als Mittelwert bestimmt.

In Weiterbildung der Erfindung kann das Wattepad ein- oder beidseitig eine durchgehende, das heißt auch eine sich in den Rand erstreckende durch Wasserstrahlvernadelung gebildete Feinrillenstruktur von 0,05 - 0,2 mm Tiefe aufweisen.

Weitere Merkmale, Einzelheiten und Vorteile der Erfindung ergeben sich aus den beigefügten Patentansprüchen sowie der zeichnerischen Darstellung und nachfolgenden Beschreibung bevorzugter Ausführungsformen des erfindungsgemäßen Wattepads. In der Zeichnung zeigen:
Figuren 1 bis 5 Draufsichten auf Wattepads nach der Erfindung;
Figur 6 das Wattepad nach Figur 2 mit eingezeichneten Kreislinien, welche eine Erstreckung der nicht geprägten Bereiche ausgehend vom Rand von wenigstens 5 mm bzw. von wenigstens 8 mm verdeutlichen;
Figur 7 das Wattepad nach Figur 1 mit eingezeichneter Kreislinie, welche eine Erstreckung des nicht geprägten Bereichs ausgehend vom Rand von wenigstens 10 mm verdeutlicht.
Figur 8 a, b eine schematische Darstellung des Testaufbaus für die Bestimmung der inneren Festigkeit und
Figuren 9 bis 11 Draufsichten auf weitere erfindungsgemäße Wattepads.
Figur 12 ein ovales Wattepad mit der Prägestruktur nach Figur 3 mit eingezeichneten konzentrischen Linien, welche eine Erstreckung des nicht geprägten Bereichs ausgehend vom Rand von 5 mm bzw. von wenigstens 10 mm verdeutlichen.
Figur 13 ein rechteckiges Wattepad mit der Prägestruktur nach Figur 4 mit eingezeichneten zum Rand parallelen Linien, welche eine Erstreckung des nicht geprägten Bereiches ausgehend vom Rand von wenigstens 5 mm bzw. von wenigstens 10 mm verdeutlichen.

Die Figuren 1 bis 5 und 9 bis 11 zeigen verschiedene Ausführungsformen eines erfindungsgemäßen Wattepads 2. Vorzugsweise haben die Wattepads einen Durchmesser von 5-7 cm. Auch ovale Formen sind denkbar, ebenso quadratische oder rechteckige Formen. Die Wattepads können zu 100% aus Baumwollfasern bestehen oder Zusätze von thermoplastischen Fasern, insbesondere Mehrkomponentenfasern und/oder Mikrofasern umfassen. Die Flächengewichte der Wattepads betragen vorteilhafterweise zwischen 70 und 350 g/m², insbesondere zwischen 100 - 300 g/m², ganz insbesondere zwischen 150 - 250 g/m².

Die in Figuren 1 bis 5 und 9-11 maßstabsgetreu abgebildeten Wattepads haben einen Durchmesser von 5,7 cm.

Ein jeweiliges Wattepad 2 weist eine erste Seite 4 und eine zweite der ersten abgewandte Seite 6 auf. Nicht dargestellt ist eine sehr feine nur die Oberflächen erfassende Rillenstruktur, die durch eine Wasserstrahlvernadelung hergestellt ist. Auf der ersten Seite 4 ist zusätzlich eine Prägestruktur 8 ausgebildet. Eine jeweilige Prägestruktur 8 ist vollumfänglich von einem nicht geprägten Bereich 10 umgeben, der also in Umfangsrichtung durchgehend geschlossen ist. Somit erstreckt sich die Prägestruktur 8 an keiner Stelle bis zum Rand 12, also bis zu der äußeren Begrenzung des Wattepads 2, sondern hält an jeder Stelle einen noch näher zu beschreibenden Abstand vom Rand 12 ein. Auf diese Weise ist der Rand 12 beziehungsweise ein daran anschließender Randbereich 14 frei von jeglicher Prägung. Dies macht den Rand 12 beziehungsweise den daran anschließenden Randbereich 14 sehr weich, was bereits eingangs im einzelnen erläutert wurde.

Die Prägestruktur 8 umfasst bei allen Figuren eine äußere Umfangskontur, die durch eine Vielzahl von aufeinanderfolgend vorgesehenen Prägepunkten 16 gebildet ist. Die Prägepunkte haben eine Prägetiefe von wenigstens 0,25 mm. Innerhalb dieser Umfangskontur sind Prägelinien 18 mit einer Tiefe der Prägung von wenigstens 0,25 mm ausgebildet, die zum Teil der Umfangskontur folgen, zum Teil in etwa in radialer Richtung erstreckt sind. Sie bilden vorliegend ein Motiv. Die Stegbreite der Prägelinien 18 beträgt 0,24 mm. Auch der Durchmesser der Prägepunkte 16 beträgt 0,24 mm.

Der Anteil der punktförmig oder linienförmig geprägten Fläche zur Gesamtfläche beträgt bei dem Ausführungsbeispiel der Figur 1 3,7 %. Bei den Ausführungsbeispielen der Figuren 2 bis 5 beträgt er 4,6 % beziehungsweise 3,2 % beziehungsweise 4,0 % beziehungsweise 5,1 %.

Der Anteil der nicht geprägten Bereiche 10 außerhalb der Umfangskontur der Prägestruktur (die durch die Prägepunkte 16 gebildet ist) beträgt bei dem Wattepad nach Figuren 1 und 2 51,9% und bei den Wattepads gemäß Figuren 3 bis 5 58,8% der gesamten Oberfläche der ersten Seite 4.

Bei der Darstellung nach Figur 6 des Wattepads nach Figur 2 ist eine erste virtuelle kreisförmige Linie 20 in einem Abstand von 5 mm vom Rand 12 eingezeichnet und eine zweite virtuelle kreisförmige Linie 22 im Abstand von 8 mm. Sodann wurden virtuelle radiale Linien 24 vom Mittelpunkt des Wattepads nach außen gezogen, und zwar durch jeweilige Schnittpunkte der Prägestruktur mit der ersten und zweiten Linie 20 und 22. Sofern kein wirklicher Schnittpunkt der Prägestruktur durch ein Prägeelement, wie beispielsweise Prägepunkt 16 oder Prägelinie 18, und der virtuellen kreisförmigen Linie gegeben ist, so wird eine kürzeste Verbindung der nächstliegenden Prägeelemente angedacht und dann der Schnittpunkt dieser virtuellen Verbindungslinie mit der virtuellen kreisförmigen Linie ermittelt. Durch Bestimmung der Winkel der durch die Linien 24 gebildeten Kreissegmente und durch entsprechende Aufsummierung der einzelnen Winkel der Kreissegmente lässt sich in Bezug auf die Prägestruktur 8 der gesamte Umfangswinkel ermitteln, innerhalb deren die radiale Erstreckung des nicht geprägten Bereichs 10 vom Rand 12 nach innen wenigstens 5 mm beziehungsweise wenigstens 8 mm beträgt. Bei der Darstellung nach Figur 6 überfängt der nicht geprägte Bereich 10 mit einer radialen Erstreckung von mindestens 5 mm vom Rand 12 ca. 310° und derjenige mit einer Erstreckung von wenigstens 8 mm umfängt ca. 228°.

In der Darstellung nach Figur 7 des Wattepads nach Figur 1 ist eine virtuelle kreisförmige Linie 26 in einem Abstand von 10 mm vom Rand 12 des Wattepads zusammen mit virtuellen radialen Linien 28 eingezeichnet. Der gesamte Umfangswinkel desjenigen nicht geprägten Bereichs 10, der eine radiale Erstreckung vom Rand von wenigstens 10 mm aufweist beträgt ca. 156°.

In der Darstellung von Figur 12 bzw. Figur 13 handelt es sich um ein ovales bzw. rechteckiges Wattepad mit jeweils einer Prägestruktur 8.

Figur 12 verdeutlicht für ein ovales Wattepad die Bestimmung der Größe der Winkel der Kreissegmente, innerhalb derer die radiale Erstreckung des nicht geprägten Bereiches 10 vom Rand 12 nach innen wenigstens 5 mm bzw. wenigstens 10 mm beträgt.

Im Wattepad nach Figur 12 sind hierzu zwei virtuelle ovale Linien 31 bzw. 32 im Abstand von 5 mm bzw. 10 mm innerhalb des Randes 12 eingezeichnet. Dann wird das Symmetriezentrum 30 des Wattepads ermittelt. Ausgehend von diesem Symmetriezentrum werden wiederum virtuelle radiale Linien 33 nach außen gezogen, und zwar durch die Schnittpunkte der Prägestruktur 8 mit den virtuellen Linien 31 bzw. 32, wobei virtuelle Kreissegmente entstehen.

Bei Wattepads mit nicht kreisförmigem Umfang, wie beispielsweise nach Figur 12, wird das Symmetriezentrum 30 des Wattepads als Bezugspunkt herangezogen, so dass für die Definition der Abschnitte auch bei diesen Wattepads sinngemäß dieser Anmeldung die Angaben in Form von Gradmaßen (°) gemacht werden.

Bei der Darstellung nach Figur 12 ist der nicht geprägte Bereich 10 mit einer radialen Erstreckung von mindestens 5 mm vollumfänglich und derjenige nicht geprägte Bereich 10 mit einer Erstreckung von wenigstens 10 mm umfängt ca. 293°.

Figur 13 verdeutlicht bei einem rechteckigem Wattepad die Bestimmung der Größe der Winkel der Kreissegmente, innerhalb derer die radiale Erstreckung des nicht geprägten Bereiches 10 vom Rand 12 nach innen wenigstens 5 mm bzw. wenigstens 10 mm beträgt.

In das rechteckige Wattepad nach Figur 13 sind virtuelle, rechteckig verlaufende Linien 34 bzw. 35 im Abstand von 5 mm bzw. 10 mm innerhalb von Rand 12 eingezeichnet. Ausgehend vom Symmetriezentrum 30 werden wiederum virtuelle radiale Linien 36 zu den Schnittpunkten zwischen Prägestruktur 8 und den rechteckig verlaufenden Linien 34 und 35 gezogen.

Wiederum lässt sich durch Bestimmung der Winkel der durch die Linien 36 gebildeten Kreissegmente und durch entsprechende Aufsummierung der einzelnen Winkel der Kreissegmente in Bezug auf die Prägestruktur 8 der gesamte Umfangswinkel ermitteln, innerhalb deren die radiale Erstreckung des nicht geprägten Bereichs 10 vom Rand 12 nach innen wenigstens 5 mm bzw. wenigstens 10 mm beträgt. Der nicht geprägte Bereich 10 mit einer Erstreckung von wenigstens 10 mm umfängt hierbei ca. 314°.

Bei dem Wattepad nach Figur 9 setzt sich die Prägestruktur aus Prägepunkten (16) und Prägelinien (18) zusammen, wobei die Prägepunkte (16) in ihrer Ausführungsform als Durchprägung gestaltet sind.

Die nachfolgenden Tabellen zeigen Messwerte zum Padgewicht, zur Paddicke sowie zur Padfestigkeit (Reißfestigkeit) in Maschinenrichtung und quer hierzu, die nach dem eingangs beschriebenen Test zur Reißfestigkeit ermittelt wurden, und Messwerte der inneren Festigkeit, die unter Verwendung einer Vorrichtung nach Figur 8 und nach der eingangs beschriebenen Messmethode zur inneren Festigkeit ermittelt wurden. Die Messwerte zu Padgewicht, Paddicke und Padfestigkeit wurden in 10 Messungen, die Messwerte zur inneren Festigkeit, ausgedrückt durch Fmax bzw. Dehnung bei Fmax, in 20 Messungen ermittelt. Die Ergebnisse sind jeweils auch als Mittelwert (*x̅*) zusammen mit der Standardabweichung (s) dargestellt. Es wurden aus 100% Baumwollfasern bestehende Wattepads nach Figuren 1 und 2 (5-blättrig) und nach Figuren 3 bis 5 (7-blättrig) und nach der Figur 9 (6-blättrig) und ein vorbekanntes Wattepad "Doulys - Coton Duo" (erhältlich bei Leclerc, Frankreich) mit einer Umfangsrandverprägung im Abstand von 1,5 mm zum Rand und mit einem die gesamte Seite bis zum Rand überfangenden aufgeprägten Waffelmuster untersucht.

Bei dem Wattepad nach Figur 10 zeigt die Prägestruktur mit Prägepunkten (16) und Prägelinien (18) einen in Umfangsrichtung offenen Abschnitt (29).

Bei dem Wattepad nach Figur 11 setzt sich die Prägestruktur aus 3 geschlossenen Strukturen, jeweils in Form einer Blumenstruktur, zusammen. Die einzelnen Strukturen umfassen Prägepunkte (16) und Prägelinien (18).

| **Prüfmerkmale** | | | | **Einheiten** | **Prüfergebnisse 5-blättrig Wattepads 100%BW klein rund** | **Prüfergebnisse 7-blättrig Wattepads 100%BW klein rund** | **Prüfergebnisse 6-blättrig durchgeprägt Wattepads 100%BW klein rund** | **Prüfergebnisse Flawa Wattepads 100%BW klein rund** |
|---|---|---|---|---|---|---|---|---|
| **Padgewicht** | | | | **g** | 0,56 | 0,59 | 0,60 | 0,52 |
| | | | | | 0,59 | 0,58 | 0,58 | 0,53 |
| | | | | | 0,53 | 0,54 | 0,62 | 0,52 |
| | | | | | 0,61 | 0,59 | 0,59 | 0,56 |
| | | | | | 0,58 | 0,56 | 0,51 | 0,53 |
| | | | | | 0,55 | 0,55 | 0,62 | 0,52 |
| | | | | | 0,54 | 0,61 | 0,63 | 0,52 |
| | | | | | 0,54 | 0,60 | 0,60 | 0,52 |
| | | | | | 0,60 | 0,56 | 0,64 | 0,51 |
| | | | | | 0,53 | 0,56 | 0,61 | 0,55 |
| | | | | | ***x̅* 0,56; s 0,03** | ***x̅* 0,57; s 0,02** | ***x̅* 0,60; s 0,04** | **x̅0,53; s 0,02** |
| **Paddicke** | | | | **mm** | 2,25 | 2,61 | 2,81 | 3,29 |
| | | | | | 2,46 | 2,49 | 2,97 | 3,09 |
| | | | | | 2,25 | 2,35 | 2,62 | 2,95 |
| | | | | | 2,56 | 2,49 | 2,81 | 2,83 |
| | | | | | 2,36 | 2,37 | 2,74 | 2,83 |
| | | | | | 2,36 | 2,37 | 2,42 | 2,77 |
| | | | | | 2,28 | 2,47 | 2,47 | 2,74 |
| | | | | | 2,27 | 2.43 | 2.82 | 2,78 |
| | | | | | 2,43 | 2,42 | 2,51 | 2,78 |
| | | | | | 2,23 | 2,47 | 2,70 | 2,92 |
| | | | | | ***x̅* 2,35; s 0,11** | ***x̅* 2,45; s 0,08** | ***x̅* 2,69; s 0,18** | ***x̅* 2,90; s 0,17** |
| **Padfestigkeit (trocken) -Fₘₐₓ längs** | | | | **N/25mm** | 7,12 | 5,45 | 8,94 | 12,17 |
| | | | | | 3,98 | 5,63 | 4,54 | 13,60 |
| | | | | | 7,78 | 7,10 | 7,19 | 13,41 |
| | | | | | 6,30 | 5,41 | 6,94 | 12.39 |
| | | | | | 5,94 | 5,29 | 5,99 | 14,40 |
| | | | | | 7,94 | 5,47 | 8,45 | 13,12 |
| | | | | | 7,93 | 5,74 | 8,36 | 12,52 |
| | | | | | 6,11 | 5,83 | 6.91 | 11,47 |
| | | | | | 7,59 | 5.64 | 9,45 | 12,22 |
| | | | | | 6,43 | 4,73 | 8,50 | 13,99 |
| | | | | | ***x̅* 6,71; s 1,23** | ***x̅* 5,63; s 0,60** | ***x̅* 7,53; s 1,50** | ***x̅* 12,93; s 0,92** |
| -**Fmax quer** | | | | | 6,05 | 5,57 | 7,49 | 7,84 |
| | | | | | 7,20 | 4,61 | 6,38 | 7,50 |
| | | | | | 6,95 | 4,76 | 7,62 | 9,07 |
| | | | | | 6,27 | 4,71 | 7,18 | 10,32 |
| | | | | | 3,93 | 4,31 | 5,43 | 6,02 |
| | | | | | 6,18 | 6,64 | 7,68 | 5,52 |
| | | | | | 3,82 | 5,06 | 6,76 | 7,68 |
| | | | | | 3,92 | 5,86 | 6,16 | 8.86 |
| | | | | | 3,90 | 5,22 | 8,04 | 7.80 |
| | | | | | 3,63 | 4,42 | 7,52 | 8,10 |
| | | | | | ***x̅* 5,19; s 1,46** | ***x̅* 5,09; s 0,75** | ***x̅* 7,03; s 0,82** | ***x̅* 7,87; s 1,40** |

| **Prüfmerkmale** | **Prüfergebnisse 5-blättrig Wattepads 100 % BW klein rund** | | **Prüfergebnisse 7-blättrig Wattepads 100 % BW klein rund** | | **Prüfergebnisse 6-blättrig durchgeprägt Wattepads 100 % BW klein rund** | | **Prüfergebnisse Flawa Wattepads 100 % BW klein rund** | |
|---|---|---|---|---|---|---|---|---|
| | **Fmax N/25,5 cm²** | **Dehnung bei Fmax* %** | **Fmax N/25,5 cm²** | **Dehnung bei Fmax* %** | **Fmax N/25,5 cm²** | **Dehnung bei Fmax* %** | **Fmax N/25,5 cm²** | **Dehnung bei Fmax* %** |
| **Innere** | 0,38 | 33,1 | 0,38 | 25,2 | 0,24 | 72,6 | 1,57 | 9,8 |
| **Festigkeit** | 0,52 | 22,9 | 0,47 | 29,4 | 0,18 | 55,2 | 1,44 | 4,9 |
| | 0,52 | 34,7 | 0,50 | 35,6 | 0,27 | 33,3 | 1,46 | 5,0 |
| | 0,41 | 31,2 | 0,49 | 31,8 | 0,26 | 58,7 | 1,30 | 10,3 |
| | 0,36 | 27,4 | 0,50 | 31,7 | 0,24 | 50,3 | 1,67 | 19,4 |
| | 0,44 | 31,0 | 0,47 | 30,9 | 0,25 | 32,2 | 1,47 | 4,5 |
| | 0,37 | 31,0 | 0,51 | 30,5 | 0,27 | 35,5 | 1,79 | 14,8 |
| | 0,55 | 30,0 | 0,40 | 17,8 | 0,24 | 55,4 | 1,70 | 10,0 |
| | 0,47 | 25,0 | 0,45 | 30,0 | 0,26 | 63,2 | 1,76 | 11,1 |
| | 0,55 | 34,7 | 0,47 | 33,1 | 0,23 | 46,9 | 1,37 | 4,1 |
| | 0,48 | 20,5 | 0,37 | 30,8 | 0,20 | 61,9 | 2,00 | 14,5 |
| | 0,44 | 31,6 | 0,35 | 33,4 | 0,28 | 34,1 | 1,85 | 18,3 |
| | 0,50 | 31,4 | 0,43 | 29,2 | 0,33 | 33,8 | 1,75 | 26,0 |
| | 0,47 | 29,9 | 0,42 | 21,0 | 0,26 | 58,6 | 1,84 | 6,8 |
| | 0,47 | 31,8 | 0,52 | 29,2 | 0,33 | 34,1 | 2,00 | 12,5 |
| | 0,48 | 84,4 | 0,52 | 31,6 | 0,40 | 29,0 | 1,98 | 9,2 |
| | 0,52 | 34,8 | 0,40 | 24,1 | 0,27 | 31,8 | 1,61 | 17,6 |
| | 0,54 | 60,7 | 0,47 | 38,6 | 0,24 | 70,9 | 1,77 | 15,4 |
| | 0,47 | 31,2 | 0,53 | 33,1 | 0,26 | 32,3 | 1,88 | 21,0 |
| | 0,44 | 29,8 | 0,38 | 32,3 | 0,24 | 49,9 | 1,53 | 211,8 |
| | ***x̅* 0,47; s 0,06** | ***x̅* 34,4; s 14,12** | ***x̅* 0,45; s 0,06** | ***x̅* 30,0; s 4,81** | ***x̅* 0,26; s 0,05** | ***x̅* 47,0; s 14,43** | ***x̅* 1,69; s 0,21** | ***x̅* 12,8; s 6,40** |

| | | | | | | | | |
|---|---|---|---|---|---|---|---|---|
| * bezogen auf 15 mm Einspannlänge gemäß Figur 8a | | | | | | | | |

## Patentansprüche

1. Kosmetisches Wattepad (2) mit wenigstens einer Faservlieslage und einer ersten und einer zweiten Seite (4, 6) und mit einer Prägestruktur (8) auf wenigstens einer Seite (4, 6), gegebenenfalls mit einer zusätzlichen durch Wasserstrahlvernadelung gebildeten Feinrillenstruktur auf einer oder beiden Oberflächen, **dadurch gekennzeichnet, dass** die Prägestruktur (8) vollumfänglich von einem nicht geprägten Bereich (10) umgeben ist und dass die radiale Erstreckung dieses nicht geprägten Bereichs (10) ausgehend vom Rand (12) nach radial innen zumindest abschnittsweise wenigstens 5 mm beträgt und dass der nicht geprägte Bereich (10) einen Flächenanteil von wenigstens 30 % der Oberfläche der betreffenden Seite (4, 6) umfasst.

2. Kosmetisches Wattepad nach Anspruch 1, **dadurch gekennzeichnet, dass** der nicht geprägte Bereich (10) über einen Abschnitt von wenigstens 180° in Umfangsrichtung, insbesondere von wenigstens 270°, insbesondere von wenigstens 280°, insbesondere von wenigstens 290°, insbesondere von wenigstens 300°, insbesondere von wenigstens 310° die radiale Erstreckung vom Rand nach innen von wenigstens 5 mm aufweist.

3. Kosmetisches Wattepad nach Anspruch 1 oder 2, **dadurch gekennzeichnet, dass** die radiale Erstreckung des nicht geprägten Bereichs (10) ausgehend vom Rand (12) nach innen über die gesamte Umfangsrichtung wenigstens 3 mm, insbesondere wenigstens 4 mm und weiter insbesondere wenigstens 5 mm beträgt.

4. Kosmetisches Wattepad nach Anspruch 1, 2 oder 3, **dadurch gekennzeichnet, dass** die radiale Erstreckung des nicht geprägten Bereichs (10) ausgehend vom Rand (12) nach innen zumindest abschnittsweise wenigstens 8 mm beträgt.

5. Kosmetisches Wattepad nach Anspruch 4, **dadurch gekennzeichnet, dass** der nicht geprägte Bereich (10) über einen Abschnitt von wenigstens 180° in Umfangsrichtung, insbesondere von wenigstens 190°, insbesondere von wenigstens 200° eine radiale Erstreckung vom Rand nach innen von wenigstens 8 mm aufweist.

6. Kosmetisches Wattepad nach einem oder mehreren der vorstehenden Ansprüche, **dadurch gekennzeichnet, dass** die radiale Erstreckung des nicht geprägten Bereichs (10) ausgehend vom Rand (12) nach innen zumindest abschnittsweise wenigstens 10 mm beträgt.

7. Kosmetisches Wattepad nach Anspruch 6, **dadurch gekennzeichnet, dass** der nicht geprägte Bereich (10) über einen Abschnitt von wenigstens 120° in Umfangsrichtung, insbesondere von wenigstens 150°, insbesondere von wenigstens 160° eine radiale Erstreckung vom Rand (12) nach innen von wenigstens 10 mm aufweist.

8. Kosmetisches Wattepad nach einem oder mehreren der vorstehenden Ansprüche, **dadurch gekennzeichnet, dass** die Prägestruktur (8) eine Fläche der Prägelinien (18) oder Prägestellen (16) von 1 - 8 %, insbesondere von 2 - 6 %, und weiter insbesondere von 2,5 - 4,5 % der Oberfläche der betreffenden Seite (4, 6) umfasst.

9. Kosmetisches Wattepad nach einem oder mehreren der vorstehenden Ansprüche, **dadurch gekennzeichnet, dass** der nicht geprägte Bereich (10), der die Prägestruktur (8) vollumfänglich umgibt, einen Flächenanteil von wenigstens 35 %, insbesondere von wenigstens 40 %, insbesondere von wenigstens 45 % und weiter insbesondere von wenigstens 48 %, insbesondere von wenigstens 50 % und weiter insbesondere von 50 % bis 65 % der Oberfläche der betreffenden Seite (4, 6) umfasst.

10. Kosmetisches Wattepad nach einem oder mehreren der vorstehenden Ansprüche, **dadurch gekennzeichnet, dass** die Prägestruktur (8) eine Breite der Prägestellen (18, 16) in der Padebene von 0,2 - 0,7 mm aufweist.

11. Kosmetisches Wattepad nach einem oder mehreren der vorstehenden Ansprüche, **dadurch gekennzeichnet, dass** die Prägestruktur (8) eine visuell oder taktil wahrnehmbare Information vermittelt, insbesondere ein Dekorationselement, weiter insbesondere einen Schriftzug darstellt.

12. Kosmetisches Wattepad nach einem oder mehreren der vorstehenden Ansprüche, **dadurch gekennzeichnet, dass** es eine innere Festigkeit von wenigstens 0,20 N/25,5cm², insbesondere von wenigstens 0,30 N/25,5cm², insbesondere von wenigstens 0,35 N/25,5cm², insbesondere von wenigstens 0,40 N/25,5cm² und insbesondere bis 1,5 N/25,5cm² und weiter insbesondere bis 1,0 N/25,5cm² aufweist.

13. Kosmetisches Wattepad nach einem oder mehreren der vorstehenden Ansprüche, **dadurch gekennzeichnet, dass** die maximale Dehnungskraft (Kraftspitze) bei der Bestimmung der inneren Festigkeit oberhalb von 20 % Dehnung, insbesondere bei oberhalb von 25 % Dehnung, insbesondere zwischen 30 und 50 % Dehnung auftritt.

14. Kosmetisches Wattepad nach einem oder mehreren der vorstehenden Ansprüche, **dadurch gekennzeichnet, dass** es eine Reißfestigkeit im trockenen Zustand in Längsrichtung und in Querrichtung von 5 - 10 N/25 mm aufweist.

15. Kosmetisches Wattepad nach einem oder mehreren der vorstehenden Ansprüche, **dadurch gekennzeichnet, dass** es ein Flächengewicht von 70 - 350 g/m², insbesondere von 100 - 300 g/m², weiter insbesondere von 150 - 250 g/m² aufweist.

16. Kosmetisches Wattepad nach einem oder mehreren der vorstehenden Ansprüche, **dadurch gekennzeichnet, dass** es aus 100 % Baumwollfasern gebildet ist.

17. Kosmetisches Wattepad nach einem oder mehreren der vorstehenden Ansprüche, **dadurch gekennzeichnet, dass** es neben zellulosischen Fasern Zusätze von wärmeschmelzbaren thermoplastischen Fasern, insbesondere Mehrkomponentenfasern, umfasst.

## Claims

1. A cosmetic wadding pad (2), having at least one nonwoven fiber layer and one first and one second side (4, 6), and having an embossed structure (8) on at least one side (4, 6), optionally with an additional finely grooved structure, formed by water-jet needling, on one or both surfaces, **characterized in that** the embossed structure (8) is surrounded over its entire circumference by a non-embossed region (10); and that the radial extent of this non-embossed region (10) from the edge (12) radially inward amounts in at least some portions to at least 5 mm; and that the non-embossed region (10) occupies a proportion of at least 30% of the surface area of the affected side (4, 6).

2. The cosmetic wadding pad as defined by claim 1, **characterized in that** the non-embossed region (10), over a portion of at least 180° in the circumferential direction, and in particular at least 270°, in particular at least 280°, in particular at least 290°, in particular at least 300°, in particular at least 310°, has the radial extent from the edge inward of at least 5 mm.

3. The cosmetic wadding pad as defined by claim 1 or 2, **characterized in that** the radial extent of the non-embossed region (10), beginning at the edge (12) inward over the entire circumferential direction, is at least 3 mm, in particular at least 4 mm, and more particularly at least 5 mm.

4. The cosmetic wadding pad as defined by claim 1, 2 or 3, **characterized in that** the radial extent of the non-embossed region (10) beginning at the edge (12) inward amounts in at least some portions to at least 8 mm.

5. The cosmetic wadding pad as defined by claim 4, **characterized in that** the non-embossed region (10), over a portion of at least 180° in the circumferential direction, and in particular at least 190°, in particular at least 200°, has a radial extent from the edge inward of at least 8 mm.

6. The cosmetic wadding pad as defined by one or more of the foregoing claims, **characterized in that** the radial extent of the non-embossed region (10), beginning at the edge (12) inward over the entire circumferential direction, is at least 10 mm.

7. The cosmetic wadding pad as defined by claim 6, **characterized in that** the non-embossed region (10), over a portion of at least 120° in the circumferential direction, and in particular at least 150°, in particular at least 160°, has a radial extent from the edge inward of at least 10 mm.

8. The cosmetic wadding pad as defined by one or more of the foregoing claims, **characterized in that** the embossed structure (8) includes an area of embossed lines (18) or embossed points (16) of 1 to 8%, in particular 2 to 6%, and more particularly 2.5 to 4.5% of the surface area of the affected side (4, 6).

9. The cosmetic wadding pad as defined by one or more of the foregoing claims, **characterized in that** the non-embossed region (10), which surrounds the embossed structure (8) over its entire circumference, occupies a proportion of at least 35%, in particular at least 40%, in particular at least 45%, and more particularly at least 48%, in particular at least 50%, and more particularly 50% to 65%, of the surface area of the affected side (4, 6).

10. The cosmetic wadding pad as defined by one or more of the foregoing claims, **characterized in that** the embossed structure (8) has a width of the embossed points (18, 16) in the pad plane of 0.2 to 0.7 mm.

11. The cosmetic wadding pad as defined by one or more of the foregoing claims, **characterized in that** the embossed structure (8) imparts visually or tactilely perceptible information, in particular a decorative element, and more particularly written material.

12. The cosmetic wadding pad as defined by one or more of the foregoing claims, **characterized in that** it has an internal strength of at least 0.20 N/25.5 cm², in particular at least 0.30 N/25.5 cm², in particular at least 0.35 N/25.5 cm², in particular at least 0.40 N/25.5 cm², and in particular up to 1.5 N/25.5 cm² and more particularly up to 1.0 N/25.5 cm².

13. The cosmetic wadding pad as defined by one or more of the foregoing claims, **characterized in that** the maximum elongation force (peak force) in determining the internal strength occurs above 20% elongation, in particular at above 25% elongation, in particular between 30 and 50% elongation.

14. The cosmetic wadding pad as defined by one or more of the foregoing claims, **characterized in that** it has a tear strength in the dry state in the longitudinal direction and in the transverse direction of 5 to 10 N/25 mm.

15. The cosmetic wadding pad as defined by one or more of the foregoing claims, **characterized in that** it has a weight per unit of surface area of 70 to 350 g/m², in particular of 100 to 300 g/m², and more particularly of 150 to 250 g/m².

16. The cosmetic wadding pad as defined by one or more of the foregoing claims, **characterized in that** it is formed of 100% cotton fibers.

17. The cosmetic wadding pad as defined by one or more of the foregoing claims, **characterized in that** besides cellulose fibers, it includes additives of heat-meltable thermoplastic fibers, in particular multicomponent fibers.

## Revendications

1. Tampon d'ouate à usage cosmétique (2) comprenant au moins une couche de non-tissé et un premier et un deuxième côtés (4, 6) et comprenant une structure gaufrée (8) sur au moins un des côtés (4, 6), comprenant le cas échéant sur une ou sur les deux faces une structure striée formée par aiguilletage par jet d'eau, **caractérisé en ce que** la structure gaufrée (8) est entourée sur tout le pourtour d'une zone non gaufrée (10) et **en ce que** l'étendue radiale de cette zone non gaufrée (10), depuis le bord (12) radialement vers l'intérieur est au moins par endroits d'au moins 5 mm et **en ce que** la zone non gaufrée (10) comprend une part de surface d'au moins 30 % de la surface du côté concerné (4, 6).

2. Tampon d'ouate à usage cosmétique selon la revendication 1, **caractérisé en ce que** la zone non gaufrée (10), sur un segment d'au moins 180 ° dans le sens circonférentiel, en particulier d'au moins 270 °, en particulier d'au moins 280 °, en particulier d'au moins 290 °, en particulier d'au moins 300 °, en particulier d'au moins 310 °, présente une étendue radiale depuis le bord vers l'intérieur d'au moins 5 mm.

3. Tampon d'ouate à usage cosmétique selon la revendication 1 ou 2, **caractérisé en ce que** l'étendue radiale de la zone non gaufrée (10) depuis le bord (12) vers l'intérieur est, sur tout le sens circonférentiel, d'au moins 3 mm, en particulier d'au moins 4 mm, plus particulièrement d'au moins 5 mm.

4. Tampon d'ouate à usage cosmétique selon la revendication 1, 2 ou 3, **caractérisé en ce que** l'étendue radiale de la zone non gaufrée (10) depuis le bord (12) vers l'intérieur est au moins par endroits d'au moins 8 mm.

5. Tampon d'ouate à usage cosmétique selon la revendication 4, **caractérisé en ce que** la zone non gaufrée (10), sur un segment d'au moins 180 ° dans le sens circonférentiel, en particulier d'au moins 190 °, en particulier d'au moins 200 °, présente une étendue radiale du bord vers l'intérieur d'au moins 8 mm.

6. Tampon d'ouate selon une ou plusieurs des revendications précédentes, **caractérisé en ce que** l'étendue radiale de la zone non gaufrée (10) depuis le bord (12) vers l'intérieur est, au moins par endroits, d'au moins 10 mm.

7. Tampon d'ouate selon la revendication 6, **caractérisé en ce que** la zone non gaufrée (10), sur un segment d'au moins 120 ° dans le sens circonférentiel, en particulier d'au moins 150 °, en particulier d'au moins 160 °, présente une étendue radiale depuis le bord (12) vers l'intérieur d'au moins 10 mm.

8. Tampon d'ouate à usage cosmétique selon une ou plusieurs des revendications précédentes, **caractérisé en ce que** la structure gaufrée (8) comprend une surface de lignes gaufrées (18) ou de points gaufrés (16) allant de 1 à 8 %, en particulier de 2 à 6 %, plus particulièrement de 2,5 à 4,5 % de la surface du côté concerné (4, 6).

9. Tampon d'ouate à usage cosmétique selon une ou plusieurs des revendications précédentes, **caractérisé en ce que** la zone non gaufrée (10) qui entoure la structure gaufrée (8) présente une part de surface d'au moins 35 %, en particulier d'au moins 40 %, en particulier d'au moins 45 %, en particulier d'au moins 48 %, en particulier d'au moins 50 % et plus particulièrement de 50 % à 65 % de la surface du côté concerné (4, 6).

10. Tampon d'ouate à usage cosmétique selon une ou plusieurs des revendications précédentes, **caractérisé en ce que** la structure gaufrée (8) présente une largeur de points gaufrés (18, 16) dans le plan du tampon allant de 0,2 à 0,7 mm.

11. Tampon d'ouate à usage cosmétique selon une ou plusieurs des revendications précédentes, **caractérisé en ce que** la structure gaufrée (8) donne une information visuelle ou tactile, en particulier représente un élément de décoration, plus particulièrement un logo.

12. Tampon d'ouate à usage cosmétique selon une ou plusieurs des revendications précédentes, **caractérisé en ce qu'**il présente une résistance intérieure d'au moins 0,20 N/25,5 cm², en particulier d'au moins 0,30 N/25,5 cm², en particulier d'au moins 0,35 N/25,5 cm², en particulier d'au moins 0,40 N/25,5 cm², en particulier jusqu'à 1,5 N/25,5 cm² et plus particulièrement jusqu'à 1,0 N/25,5 cm².

13. Tampon d'ouate à usage cosmétique selon une ou plusieurs des revendications précédentes, **caractérisé en ce que** la force d'allongement maximale (pic de force) lors de la détermination de la résistance intérieure se présente au-delà de 20 % d'allongement, en particulier au-delà de 25 % d'allongement, en particulier entre 30 et 50 % d'allongement.

14. Tampon d'ouate à usage cosmétique selon une ou plusieurs des revendications précédentes, **caractérisé en ce qu'**il présente une résistance à la déchirure à l'état sec dans le sens longitudinal et transversal allant de 5 à 10 N/25 mm.

15. Tampon d'ouate à usage cosmétique selon une ou plusieurs des revendications précédentes, **caractérisé en ce qu'**il présente un poids par unité de surface allant de 70 à 350 g/m², en particulier de 100 à 300 g/m², plus particulièrement de 150 à 250 g/m²

16. Tampon d'ouate à usage cosmétique selon une ou plusieurs des revendications précédentes, **caractérisé en ce qu'**il est composé à 100 % de fibres de coton.

17. Tampon d'ouate à usage cosmétique selon une ou plusieurs des revendications précédentes, **caractérisé en ce qu'**il comprend, en plus des fibres cellulosiques, des ajouts de fibres thermoplastiques fusibles, en particulier des fibres à plusieurs composants.
